# EUROPÄISCHE PATENTSCHRIFT

(11) **EP 1 006 096 B1**
(45) Veröffentlichungstag und Bekanntmachung des Hinweises auf die Patenterteilung: **25.09.2002**
(21) Anmeldenummer: 99123906.2
(22) Anmeldetag: 01.12.1999
(51) Int. Cl.: C06D 5/06

(54) **Azidfreie, gaserzeugende Zusammensetzung**
Non-azide gas generating composition
Composition génératrice de gaz exempt d'azoture

(30) Priorität: 02.12.1998 DE 29821541 U
(43) Veröffentlichungstag der Anmeldung: 07.06.2000
(73) Patentinhaber: TRW Airbag Systems GmbH & Co. KG, 84544 Aschau am Inn (DE)
(72) Erfinder: Zeuner, Siegfried, 81369 München (DE); Hofmann, Achim, 84570 Polling (DE); Schropp, Roland, 93105 Tegernheim (DE); Rödig, Karl-Heinz, 84559 Kraiburg (DE)
(74) Vertreter: Sulzbach, Werner, Dipl.-Chem. Dr.

(56) Entgegenhaltungen:
- EP-A- 0 801 045
- WO-A-97/29927
- DE-A- 19 643 468
- DE-U- 9 416 112
- DE-U- 29 722 912
- DE-U- 29 806 504
- US-A- 5 629 494
- US-A- 5 780 768

## Beschreibung

Die vorliegende Erfindung betrifft eine azidfreie, gaserzeugende Zusammensetzung, insbesondere zur Verwendung in Sicherheitseinrichtungen für Kraftfahrzeuge.

Gaserzeugende Zusammensetzungen, die in Sicherheitseinrichtungen für Kraftfahrzeuge verwendet werden, bestehen meist aus einem Brennstoff auf der Grundlage von Natriumazid sowie einem Oxidationsmittel. Aufgrund der Toxizität von Natriumazid wurde aber schon frühzeitig damit begonnen, nach Alternativen zu den azid-haltigen gaserzeugenden Gemischen zu suchen.

Die US-A-5 608 183 beschreibt ein gaserzeugendes Gemisch, welches zwischen etwa 30 und 85 Gew.-% eines Brennstoffs und zwischen etwa 15 und etwa 70 Gew.-% eines Oxidationsmittels enthält. Wenigstens 60 Gew.-% des Brennstoffs bestehen aus dem Nitrat eines sauren Polyamins oder eines C₂-C₃-Alkyldiamins, wie beispielsweise den Nitraten von Harnstoff, Guanidin, Aminoguanidin, Diaminoguanidin, Semicarbazid, Äthylendiamin, 1,3-Propandiamin oder 1,2-Propandiamin, oder deren Mischungen. Das Oxidationsmittel umfaßt wenigstens 60 Gew.-% basisches Kupfernitrat und/oder Kobalttriamintrinitrat. Die Verarbeitung des Gemischs erfolgt in einem Naßprozess.

Das aus der US-A-5 608 183 bekannte gaserzeugende Gemisch weist allerdings eine unzureichende Anzündwilligkeit sowie eine zu niedrige Abbrandgeschwindigkeit auf. Aufgrund des hohen Anteils an basischem Kupfernitrat ist zudem ein erhöhter Anteil an toxischen Gasen im freigesetzten Gasgemisch feststellbar. Die Verarbeitung des Gemischs in einem Naßprozess erfordert zusätzliche Trocknungsstufen und ist daher kostenintensiv.

Das. deutsche Gebrauchsmuster Nr. 298 06 504 stellt eine gaserzeugende Zusammensetzung bereit, die ein aus mindestens zwei Komponenten bestehendes Brennstoffgemisch in einem Anteil von 20 bis 60 Gew.-% und ein aus mindestens drei Komponenten bestehendes Oxidatorgemisch in einem Anteil von 40 bis 80 Gew.-%, jeweils bezogen auf die Gesamtzusammensetzung, umfaßt. Das Brennstoffgemisch der bekannten Zusammensetzung ist aus 5 bis 95 Gew.-% einer Guanidinverbindung, 5 bis 95 Gew.-% einer heterozyklischen organischen Säure, beispielsweise Cyanursäure, sowie 0 bis 20 Gew.-% weiteren Brennstoffen zusammengesetzt. Das Oxidatorgemisch der bekannten Zusammensetzung besteht aus einem oder mehreren Übergangsmetalloxiden in einem Anteil von 20 bis 70 Gew.-% sowie 10 bis 50 Gew.-% basischem Kupfernitrat und 2 bis 30 Gew.-% Metallchlorat, Metallperchlorat, Ammoniumperchlorat, Alkalinitrat, Erdalkalinitrat oder deren Mischungen.

Die Verwendung eines zusätzlichen Brennstoffs, wie beispielsweise Cyanursäure, in einem Anteil von mehr als 5% hat jedoch eine deutlich verringerte Abbrandgeschwindigkeit der Zusammensetzung zur Folge. Die Zusammensetzung ist daher für den Einsatz in Gasgeneratoren für die Fahrerseite ungeeignet, in denen wegen der kürzeren Distanz zwischen dem Fahrzeuginsassen und den Fahrzeugeinbauten hohe Abbrandgeschwindigkeiten bevorzugt werden. Da die zusätzlich verwendeten Brennstoffe eine niedrigere Sauerstoffbilanz als Guanidinnitrat aufweisen, muß außerdem ein höherer Anteil an Oxidator zur Ausbilanzierung des Gemisches und zum Erzielen einer optimal reduzierten Schadgasemission verwendet werden. Der höhere Oxidatoranteil führt aber zu einem erhöhten Feststoffanteil im Gasgemisch und damit zu einem erhöhten Partikelausstoß.

Es besteht daher weiterhin ein Bedarf an verbesserten azidfreien, gaserzeugenden Zusammensetzungen zur Verwendung in Sicherheitseinrichtungen für Kraftfahrzeuge, mit denen eine hohe Abbrandgeschwindigkeit bei gleichzeitig niedrigem Partikelausstoß erzielt werden kann.

Die vorliegende Erfindung stellt eine derartige Zusammensetzung bereit, die einen aus einer oder mehreren Komponenten bestehenden Brennstoff in einem Anteil von 20 bis 60 Gew.-% und ein aus mindestens drei Komponenten bestehendes Oxidatorgemisch in einem Anteil von 40 bis 80 Gew.-%, jeweils bezogen auf die Gesamtzusammensetzung, umfaßt. Die Zusammensetzung ist dadurch gekennzeichnet, daß der Brennstoff aus einer Guanidinverbindung in einem Anteil von mindestens 95 Gew.-% und einer weiteren Brennstoffkomponente in einem Anteil von 0 bis weniger als 5 Gew.-%, jeweils bezogen auf den Brennstoff, besteht. Ferner besteht das Oxidatorgemisch aus einem oder mehreren Übergangsmetalloxiden in einem Anteil von 20 bis 80 Gew.-%, basischem Kupfernitrat in einem Anteil von 0 bis 50 Gew.-%, Metallchlorat, Metallperchlorat, Ammoniumperchlorat oder deren Mischungen in einem Anteil von 1 bis 15 Gew.-% und Alkalinitrat, Erdalkalinitrat oder deren Mischungen in einem Anteil von 1 bis 15 Gew.-%, jeweils bezogen auf das Oxidatorgemisch.

Als Guanidinverbindung werden bevorzugt Guanidincarbonat, Guanidinnitrat, Guanidinperchlorat, Aminoguanidinnitrat, Diaminoguanidinnitrat, Triaminoguanidinnitrat, Nitroguanidin oder deren Mischungen verwendet.

Die weitere Brennstoffkomponente ist bevorzugt eine organische Verbindung, die eine Sauerstoffbilanz von mehr als -90 % aufweist. Besonders bevorzugt werden als weitere Brennstoffkomponente Cyanursäure, Harnstoff, Oxamid, Urazol, Alloxan, Alloxantin und Parabansäure oder deren Mischungen eingesetzt.

Unter der "Sauerstoffbilanz" ist diejenige Sauerstoffmenge in Gewichtsprozent zu verstehen, die bei vollständiger Umsetzung einer Verbindung oder eines Gemischs zu CO₂, H₂O, Al₂O₃, B₂O₃, etc. frei wird (O₂-Überbilanzierung). Reicht der vorhandene Sauerstoff hierzu nicht aus, so wird die zum vollständigen Umsatz notwendige Fehlmenge mit negativen Vorzeichen angegeben (O₂-Unterbilanzierung).

Das als Bestandteil des Oxidatorgemischs vorhandene Übergangsmetalloxid kann aus der aus Cr₂O₃, MnO₂, Fe₂O₃, Fe₃O₄, CuO, Cu₂O oder deren Mischungen bestehenden Gruppe ausgewählt sein.

Das Oxidatorgemisch enthält bevorzugt eine Mischung aus Fe₂O₃ und CuO, neben den weiteren Komponenten des Oxidatorgemisches. Das Fe₂O₃ ist bevorzugt in einem Anteil von wenigstens 4 Gew.-%, besonders bevorzugt in einem Anteil von wenigstens 9%, bezogen auf die Gesamtzusammensetzung, enthalten. Durch die gleichzeitige Verwendung von Fe₂O₃ und CuO kann eine weitere Reduzierung des Anteils toxischer Gase in den Verbrennungsprodukten erreicht werden.

Die Zusammensetzung kann ferner übliche Verarbeitungshilfen in einem Anteil von bis zu 5 Gew.-%, bezogen auf die Gesamtzusammensetzung, enthalten, wobei die Verarbeitungshilfen bevorzugt aus der aus den Rieselhilfen, Preßhilfsmitteln und/oder Gleitmitteln bestehenden Gruppe ausgewählt sind.

Eine bevorzugte erfindungsgemäße Zusammensetzung besteht aus 30 bis 60 Gew.-% Guanidinnitrat, 0 bis 3,15 Gew.-% Cyanursäure, 15 bis 30 Gew.-% CuO, 15 bis 30 Gew.-% basischem Kupfernitrat, 1 bis 5 Gew.-% Ammoniumperchlorat und 1 bis 5 Gew.-% Alkali- und/oder Erdalkalimetallnitrat, jeweils bezogen auf die Gesamtzusammensetzung. Bevorzugt kann ein Teil des CuO durch Fe₂O₃ ersetzt sein.

Die erfindungsgemäßen Zusammensetzungen zeichnen sich gegenüber den bisher bekannten Gemischen durch ein verbessertes Abbrandverhalten, und insbesondere durch einen äußerst niedrigen Partikelausstoß in Kombination mit einer hohen Abbrandgeschwindigkeit, aus. Sie sind damit besonders geeignet für die Verwendung in Fahrerairbagsystemen. Das verbesserte Abbrandverhalten der erfindungsgemäßen Zusammensetzungen wird durch die Verwendung von mindestens einer organischen Verbindung aus der Gruppe der Guanidinverbindungen als Brennstoff begünstigt. Besonders bevorzugt ist der Einsatz von Guanidinnitrat wegen seiner günstigen Sauerstoffbilanz von - 26,2%. Im Vergleich mit anderen organischen Verbindungen oder deren Gemischen mit Guanidinnitrat wird somit zur Ausbilanzierung des Gemischs weniger Oxidator benötigt. Durch diese Maßnahme wird daher bereits ein geringerer Partikelausstoß erreicht.

Bekannt ist, daß der Zusatz von weiteren Brennstoffkomponenten, wie beispielsweise Cyanursäure, zu den Guanidinverbindungen einen günstigen Einfluß auf die Kohlenmonoxid- und NOₓ-Anteile im freigesetzten Heißgas ausübt. Überraschenderweise wurde jedoch gefunden, daß der Anteil an weiteren Brennstoffkomponenten unterhalb von 5 Gew.-%, bezogen auf die Gesamtmenge an Brennstoff, gehalten werden muß, um die Abbrandgeschwindigkeit ausreichend hoch zu halten und gleichzeitig den Partikelausstoß zu minimieren. Höhere Anteile an weiteren Brennstoffkomponenten haben eine unzulässige Verringerung der Abbrandgeschwindigkeit und Erhöhung der emittierten Partikelmenge zur Folge. Je nach den an die gaserzeugende Zusammensetzung gestellten Anforderungen kann auf den Zusatz der weiteren Brennstoffkomponente auch ganz verzichtet werden.

Der Anteil an basischem Kupfernitrat im Oxidatorgemisch sollte auf jeden Fall höchstens 50 Gew.-%, bezogen auf das Oxidatorgemisch, betragen. Neben einer hohen Abbrandgeschwindigkeit und äußerst niedrigen Kohlenmonoxid- und NOₓ-Emissionen werden so eine gute Anzündwilligkeit des Gemischs sowie eine ausgezeichnete Rückhaltefähigkeit hinsichtlich der festen Verbrennungsrückstände erreicht. Ein höherer Anteil an basischem Kupfernitrat ist unerwünscht, da hierdurch insbesondere die NOₓ-Anteile im Gas unzulässig ansteigen würden.

Ein gemäß der Erfindung besonders bevorzugtes gaserzeugendes Gemisch besteht aus 40 bis 55 Gew.-% Guanidinnitrat, 0 bis 2,9 Gew.-% Cyanursäure, jeweils 15 bis 30 Gew.-% Kupferoxid und basischem Kupfernitrat sowie jeweils 1 bis 5 Gew.-% Ammoniumperchlorat und Alkalioder Erdalkalimetallnitrat. Diese Zusammensetzung gewährleistet aufgrund des geringen Anteils an Cyanursäure eine für Fahrerairbagsysteme ausreichende Abbrandgeschwindigkeit. Das gleichzeitige Vorhandensein von Ammoniumperchlorat und Alkali- bzw. Erdalkalimetallnitrat in einem molaren Verhältnis von etwa 1:1 (Alkali) bzw. 2:1 (Erdalkali) hat sich als besonders günstig für eine weitere Reduktion des Partikelausstoßes erwiesen, da durch diese Kombination verglichen mit Mischungen der anderen Oxidatoren, zur Erzielung gleicher Oxidationsäquivalente, die geringsten Mengen an festen Verbrennungsrückständen erzeugt werden. Gleichzeitig wird das Entstehen von HCl als toxischem Verbrennungsprodukt verhindert. Der Zusatz von geringen Mengen an Ammoniumperchlorat und Metallnitrat hat zudem einen günstigen Eintluß auf die Abbrandgeschwindigkeit.

Die Erfindung wird nachfolgend anhand von besonders bevorzugten Ausführungsbeispielen beschrieben, welche jedoch nicht einschränkend zu verstehen sind.

### Ausführungsbeispiel 1

473 g mikronisiertes Guanidinnitrat, 20 g gemahlene Cyanursäure, je 231 g Kupferoxid und basisches Kupfernitrat sowie 26 g Ammoniumperchlorat und 19 g Natriumnitrat wurden gemeinsam in eine Kugelmühle eingewogen, drei Stunden lang gemahlen und miteinander vermischt. Das erhaltene Gemisch wurde ohne weitere Verarbeitungsschritte direkt zu Tabletten verpreßt. Testversuche ergaben eine sehr gute Anzündwilligkeit bei einer Abbrandgeschwindigkeit von 17 mm/s. Der Feststoffanteil im freigesetzten Gasgemisch betrug 1,7%.

### Ausführungsbeispiel 2

493 g mikronisiertes Guanidinnitrat, je 231 g Kupferoxid und basisches Kupfernitrat sowie 26 g Ammoniumperchlorat und 19 g Natriumnitrat wurden gemeinsam in eine Kugelmühle eingewogen. Zum Ansatz wurden noch 5 g Calciumstearat zugefügt und wie im Ausführungsbeispiel 1 aufgearbeitet. Beim Beschuß der erhaltenen Tabletten ergab sich eine gute Anzündwilligkeit und eine Abbrandgeschwindigkeit von 17 mm/s, bei einem Feststoffanteil im erzeugten Gas von 1,8%. Der NOₓ-Gehalt des erzeugten Gases, gemessen in einer 60 l-Testkanne, betrug 550 ppm.

### Vergleichsbeispiel 1

29,5 g mikronisiertes Guanidinnitrat, 12,8 g Cyanursäure, jeweils 25,65 g Kupferoxid und basisches Kupfernitrat sowie 6,4 g Kaliumperchlorat wurden, wie im Ausführungsbeispiel 1 beschrieben, in einer Kugelmühle vermischt und zu Tabletten verpreßt. Das Gemisch zeigte in Testversuchen eine nur mäßige Anzündwilligkeit, die Abbrandgeschwindigkeit betrug 10 mm/s. Der Feststoffanteil im Gasgemisch betrug 3,1%. Der in einer 60 l-Testkanne bestimmte NOₓ-Gehalt lag bei 550 ppm.

### Vergleichsbeispiel 2

Ein Gemisch aus 47,1 Teilen Guanidinnitrat und 52,9 Teilen basischem Kupfernitrat wurde nach der in Beispiel 1 der US-A-5 608 183 beschriebenen Vorschrift hergestellt. Das Gemisch zeigte eine schlechte Anzündwilligkeit und eine nur geringe Abbrandgeschwindigkeit. Der in der Testkanne gemessene NOₓ-Anteil des erzeugten Gases betrug 1300 ppm.

### Ausführungsbeispiel 3

1147 g mikronisiertes Guanidinnitrat, 612 g basisches Kupfernitrat, 316 g Kupferoxid, 242 g Eisenoxid, 103 g Ammoniumperchlorat, 75 g Natriumnitrat sowie 5 g Calciumstearat wurden gemeinsam in eine Kugelmühle eingewogen und analog dem Ausführungsbeispiel 1 aufgearbeitet. Die Testversuche ergaben ebenfalls eine gute Anzündwilligkeit und eine Abbrandgeschwindigkeit von ca. 15 mm/s.

Die Analyse der toxischen Komponente der Verbrennungsgase ergab, daß die Kombination von Eisenoxid (Fe₂O₃) und Kupferoxid (CuO) als Metalloxid-Komponente im Treibmittelgemisch einen besonders günstigen Einfluß auf die Emissionen von Kohlenmonoxid (CO) und Ammoniak (NH₃) hat.

Folgende Gasemissionen wurden beim Beschluß von Gasgeneratoren mit für die Beifahrerseite typischen Leistungen (ca. 2,3 bar in einer 146 Kanne) enthalten:

| | CO-Konzentration [ppm] | NH₃-Konzentration [ppm] |
|---|---|---|
| Gasgenerator mit 150 g Treibstoff nach Vergleichsbeispiel 1 | 541 | 266 |
| Gasgenerator mit 136 g Treibstoff nach Ausführungsbeispiel 3 | 374 | 33 |

Durch die gleichzeitige Vewendung von Fe₂O₃ und CuO als Oxidatorkomponente kann somit die Emission toxischer Gase weiter reduziert werden.

## Patentansprüche

1. Azidfreie gaserzeugende Zusammensetzung, insbesondere zur Verwendung in Sicherheitseinrichtungen für Kraftfahrzeuge, mit einem aus einer oder mehreren Komponenten bestehenden Brennstoff in einem Anteil von 20 bis 60 Gew.-% und einem aus mindestens drei Komponenten bestehenden Oxidatorgemisch in einem Anteil von 40 bis 80 Gew.-%, jeweils bezogen auf die Gesamtzusammensetzung, **dadurch gekennzeichnet, daß** der Brennstoff aus einer Guanidinverbindung in einem Anteil von mindestens 95 Gew.-% und einer weiteren Brennstoffkomponente in einem Anteil von 0 bis weniger als 5 Gew.-%, jeweils bezogen auf den Brennstoff, besteht, und daß das Oxidatorgemisch aus einem oder mehreren Übergangsmetalloxiden in einem Anteil von 20 bis 80 Gew.-%, basischem Kupfernitrat in einem Anteil von 0 bis 50 Gew.-%, Metallchlorat, Metallperchlorat. Ammoniumperchlorat oder deren Mischungen in einem Anteil von 1 bis 15 Gew.-% und Alkalinitrat, Erdalkalinitrat oder deren Mischungen in einem Anteil von 1 bis 15 Gew.-%, jeweils bezogen auf das Oxidatorgemisch, besteht.

2. Zusammensetzung nach Anspruch 1, **dadurch gekennzeichnet, daß** die Guanidinverbindung ausgewählt ist aus der aus Guanidincarbonat, Guanidinnitrat, Guanidinperchlorat, Aminoguanidinnitrat, Diaminoguanidinnitrat, Triaminoguanidinnitrat, Nitroguanidin oder deren Mischungen bestehenden Gruppe.

3. Zusammensetzung nach einem der Ansprüche 1 bis 2, **dadurch gekennzeichnet, daß** die weitere Brennstoffkomponente eine organische Verbindung ist, die eine Sauerstoffbilanz von mehr als -90 % aufweist.

4. Zusammensetzung nach einem der Ansprüche 1 bis 3, **dadurch gekennzeichnet, daß** die weitere Brennstoffkomponente ausgewählt ist aus der aus Cyanursäure, Harnstoff, Oxamid, Urazol, Alloxan, Alloxantin und Parabansäure oder deren Mischungen bestehenden Gruppe.

5. Zusammensetzung nach einem der Ansprüche 1 bis 4, **dadurch gekennzeichnet, daß** das Übergangsmetalloxid ausgewählt ist aus der aus Cr₂O₃, MnO₂, Fe₂O₃, Fe₃O₄, CuO, Cu₂O oder deren Mischungen bestehenden Gruppe.

6. Zusammensetzung nach einem der Ansprüche 1 bis 5, ferner **gekennzeichnet durch** Verarbeitungshilfen in einem Anteil von bis zu 5 Gew.-%, bezogen auf die Gesamtzusammensetzung, wobei die Verarbeitungshilfen aus der aus den Rieselhilfen, Preßhilfsmitteln und/oder Gleitmitteln bestehenden Gruppe ausgewählt sind.

7. Zusammensetzung nach Anspruch 1, bestehend aus 30 bis 60 Gew.-% Guanidinnitrat, 0 bis 3,15 Gew.-% Cyanursäure, 15 bis 30 Gew.-% CuO, 15 bis 30 Gew.-% basischem Kupfernitrat, 1 bis 5 Gew.-% Ammoniumperchlorat und 1 bis 5 Gew.-% Alkali- und/oder Erdalkalimetallnitrat, jeweils bezogen auf die Gesamtzusammensetzung.

8. Zusammensetzung nach einem der vorhergehenden Ansprüche, **dadurch gekennzeichnet, daß** das Oxidatorgemisch gleichzeitig CuO und Fe₂O₃ enthält.

9. Zusammensetzung nach Anspruch 8, **dadurch gekennzeichnet, daß** das Fe₂O₃ in einem Anteil von wenigstens 4 Gew.-%, bezogen auf die Gesamtzusammensetzung, enthalten ist.

10. Zusammensetzung nach Anspruch 7, **dadurch gekennzeichnet, daß** das CuO teilweise durch Fe₂O₃ ersetzt ist.

## Claims

1. An azide-free gas-generating composition, in particular for use in safety devices for motor vehicles, comprising a fuel in a proportion of 20 to 60 % by weight and consisting of one or more components, and an oxidizer mixture in a proportion of 40 to 80 % by weight and consisting of at least three components, each in relation to the total composition, **characterized in that** the fuel consists of a guanidine compound in a proportion of at least 95 % by weight and a further fuel component in a proportion of 0 to less than 5 % by weight, each in relation to the fuel, and that the oxidizer mixture consists of one or more transition metal oxides in a proportion of 20 to 80 % by weight, basic copper nitrate in a proportion of 0 to 50 % by weight, metal chlorate, metal perchlorate, ammonium perchlorate or mixtures thereof in a proportion of 1 to 15 % by weight and alkali nitrate, alkaline earth nitrate or mixtures thereof in a proportion of 1 to 15 % by weight, each in relation to the oxidizer mixture.

2. The composition according to claim 1, **characterized in that** the guanidine compound is selected from the group consisting of guanidine carbonate, guanidine nitrate, guanidine perchlorate, aminoguanidine nitrate, diaminoguanidine nitrate, triaminoguanidine nitrate, nitroguanidine or mixtures thereof.

3. The composition according to any of claims 1 to 2, **characterized in that** the further fuel component is an organic compound which has an oxygen balance of more than -90%.

4. The composition according to any of claims 1 to 3, **characterized in that** the further fuel component is selected from the group consisting of cyanuric acid, urea, oxamide, urazol, alloxane, alloxantine and parabanic acid or mixtures thereof.

5. The composition according to any of claims 1 to 4, **characterized in that** the transition metal oxide is selected from the group consisting of Cr₂O₃, MnO₂, Fe₂O₃, Fe₃O₄, CuO, Cu₂O or mixtures thereof

6. The composition according to any of claims 1 to 5, additionally **characterized by** processing aids in a proportion of up to 5 % by weight, in relation to the total composition, the processing aids being selected from the group consisting of the trickling aids, pressure aids and/or lubricants.

7. The composition according to claim 1, consisting of 30 to 60 % by weight guanidine nitrate, 0 to 3.15 % by weight cyanuric acid, 15 to 30 % by weight CuO, 15 to 30 % by weight basic copper nitrate, 1 to 5 % by weight ammonium perchlorate and 1 to 5 % by weight alkali- and/or alkaline earth metal nitrate, each in relation to the total composition.

8. The composition according to any of the preceding claims, **characterized in that** the oxidizer mixture simultaneously contains CuO and Fe₂O₃.

9. The composition according to claim 8, **characterized in that** the Fe₂O₃ is present in a proportion of at least 4 % by weight, in relation to the total composition.

10. The composition according to claim 7, **characterized in that** the CuO is partly replaced by Fe₂O₃.

## Revendications

1. Composition exempte d'azide engendrant du gaz, en particulier pour être utilisée dans des dispositifs de sécurité pour véhicules automobiles, comportant un combustible dans une proportion de 20 à 60 % en poids, constitué d'un ou de plusieurs composants et un mélange oxydant dans une proportion de 40 à 80 % en poids, constitué d'au moins trois composants, respectivement par rapport à la composition totale, **caractérisée en ce que** le combustible est constitué d'un composé guanidine dans une proportion d'au moins 95 % en poids et d'un autre composant de combustible dans une proportion de 0 à moins de 5 % en poids, respectivement par rapport au combustible, et **en ce que** le mélange oxydant est constitué d'un ou de plusieurs oxydes métalliques transitoires dans une proportion de 20 à 80 % en poids, de nitrate de cuivre basique dans une proportion de 0 à 50 % en poids, de chlorate de métal, de perchlorate de métal, de perchlorate d'ammonium ou de leurs mélanges dans une proportion de 1 à 15 % en poids, et de nitrate alcalin, de nitrate alcalinoterreux ou de leurs mélanges dans une proportion de 1 à 15 % en poids, respectivement par rapport au mélange oxydant.

2. Composition selon la revendication 1, **caractérisée en ce que** le composé guanidine est choisi parmi le groupe constitué de carbonate de guanidine, de nitrate de guanidine, de perchlorate de guanidine, de nitrate d'aminoguanidine, de nitrate de diaminoguanidine, de nitrate de triaminoguanidine, de nitroguanidine ou de leurs mélanges.

3. Composition selon l'une des revendications 1 à 2, **caractérisée en ce que** l'autre composant de combustible est un composé organique qui présente un bilan d'oxygène de plus de -90 %.

4. Composition selon l'une des revendications 1 à 3, **caractérisée en ce que** l'autre composant de combustible est choisi parmi le groupe constitué d'acide cyanurique, d'urée, d'oxamide, d'urazol, d'alloxane, d'alloxantine et d'acide parabanique ou de leurs mélanges.

5. Composition selon l'une des revendications 1 à 4, **caractérisée en ce que** l'oxyde de métal transitoire est choisi parmi le groupe constitué de Cr₂O₃, MnO₂, Fe₂O₃, Fe₃O₄, CuO, Cu₂O ou de leurs mélanges.

6. Composition selon l'une des revendications 1 à 5, **caractérisée en outre par** des produits auxiliaires dans une proportion allant jusqu'à 5 % en poids par rapport à la composition totale, les produits auxiliaires étant choisis parmi le groupe constitué de produits auxiliaires de ruissellement, de produits auxiliaires de pressage et/ou de lubrifiants.

7. Composition selon la revendication 1, constituée de 30 à 60 % en poids de nitrate de guadinine, de 0 à 3,15 % en poids d'acide cyanurique, de 15 à 30 % en poids de CuO, de 15 à 30 % en poids de nitrate de cuivre basique, de 1 à 5 % en poids de perchlorate d'ammonium et de 1 à 5 % en poids de nitrate alcalin et/ou de nitrate alcalinoterreux, respectivement par rapport à la composition totale.

8. Composition selon l'une des revendications précédentes, **caractérisée en ce que** le mélange oxydant contient en même temps du CuO et du Fe₂O₃

9. Composition selon la revendication 8, **caractérisée en ce que** le Fe₂O₃ est contenu dans une proportion d'au moins 4 % en poids par rapport à la composition totale.

10. Composition selon la revendication 7, **caractérisée en ce que** le CuO est en partie remplacé par du Fe₂O₃.
